# EUROPÄISCHE PATENTSCHRIFT

(11) **EP 0 056 108 B1**
(45) Veröffentlichungstag und Bekanntmachung des Hinweises auf die Patenterteilung: **25.07.1984**
(21) Anmeldenummer: 81109797.1
(22) Anmeldetag: 20.11.1981
(51) Int. Cl.: F24H 1/18, F24H 1/28

(54) **Heizkessel für Niedertemperatur-Heizungen**
Heating boiler for low temperature heating-systems
Chaudière pour le chauffage à basse température

(30) Priorität: 14.01.1981 DE 3100888
(43) Veröffentlichungstag der Anmeldung: 21.07.1982
(73) Patentinhaber: HOVAL INTERLIZ AG, FL-9490 Vaduz-Neugut (LI)
(72) Erfinder: Ospelt, Gustav, Dr. techn. h.c., Vaduz (LI)
(74) Vertreter: Louis, Walter

## Beschreibung

Die Erfindung betrifft einen Heizkessel für Niedertemperatur-Heizungen mit einem eine Brennkammer für Brennerfeuerung und einen nachgeschalteten Rauchgaskanal umgebenden Kesselwassermantel.

Niedertemperatur-Heizungen, wie zum Beispiel Decken- oder Bodenheizungen, werden mit einer geringen Heizwassertemperatur betrieben, die selbst bei tiefen Außentemperaturen nur höchstens etwa 50 bis 53 °C beträgt. Man ist bestrebt, für derartige Heizungsanlagen einen Heizkessel anzuwenden, der ebenfalls in diesem Niedertemperaturbereich betrieben werden kann, um zum Beispiel die Kesselwärmeverluste zu verringern und teure Mischventileinrichtungen und -steuerungen einzusparen. Wenn der Heizkessel nun aber mit einer Kesselwassertemperatur betrieben wird, die entsprechend der Außentemperatur gleitend verändert wird, und wenn insbesondere in der Übergangsjahreszeit an der sogenannten Heizgrenze, das heißt bei zum Beispiel plus 15 °C Außentemperatur, die Kesselwassertemperatur nur noch zwischen etwa 25 und 28 °C liegt, entsteht das Problem, daß auf der von der Brennerflamme und den Rauchgasen bestrichenen Seite der Kesselwandungen die Taupunktsgrenze unterschritten wird und Kondensationserscheinungen auftreten mit der Folge von Korrosionen der Kesselstahlbleche durch die schwefelsäurehaItigen Kondensate. Bei der Verfeuerung von Heizöl der Güteklasse « extraleicht » liegt die Taupunktsgrenze bei einer Wandtemperatur von etwa 40 bis 45 °C, die mit einer vorerwähnt niedrigen Kesselwassertemperatur weit unterschritten wird. Es ist mit verschiedenen aufwendigen Maßnahmen versucht worden, diesem Problem der Taupunktsunterschreitung und Korrosionsgefahr bei Niedertemperatur-Heizkessein zu begegnen, beispielsweise durch die Verwendung von korrosionsbeständigen, aber sehr teuren hochlegierten Edelstahlblechen für die Kesselwandungen oder durch die Anwendung eines gegen Schwefelsäure-Korrosionsangriffe schützenden feuerfesten glasartigen Überzuges wie zum Beispiel aus Email auf der Rauchgasseite von normalen Stahlblechwandungen, der sich jedoch wegen der Gefahr von Rißbildungen oder Absplitterungen oder mechanischen Beschädigungen bei der Kesselreinigung als unzuverlässig und nicht für die Praxis geeignet herausgestellt hat.

Mit der erfindungsgemäßen Problemlösung ist es möglich, praktisch jeden beliebigen Heizkessel im Niedertemperaturbereich mit einer weit unter der Taupunktsgrenze liegenden Kesselwassertemperatur zu betreiben und trotzdem einen kondensfreien und korrosionsfreien Betrieb zu erreichen. Die Erfindung besteht darin, daß die Stahlblechwandungen der Brennkammer und des Rauchgaskanals, das heißt alle von der Brennerflamme und von den Rauchgasen bestrichenen Kesselteile, auf der Kesselwasserseite mit einer Beschichtung aus einem schlecht wärmeleitenden Material versehen sind, dessen Wärmeleitzahl kleiner als 1 ist. Durch die Beschichtung, die nicht der Brennerflamme oder den Rauchgasen ausgesetzt ist und daher nicht feuerfest beschaffen zu sein braucht, wird auf der vom Kesselwasser bestrichenen Seite der Kesselwandungen der Wärmedurchgang von den Gasen durch die Stahlblechwandungen an das Kesselwasser so weit gebremst, daß sich bei einer unter der Taupunktsgrenze liegenden Kesselwassertemperatur die rauchgasseitige Wandtemperatur der Kesselwandungen auf einen die Taupunktsgrenze überschreitenden Betrag erhöht, wodurch in denkbar einfacher und zuverlässiger Weise ein kondensfreier Heizkesselbetrieb im Niedertemperaturbereich gewährleistet wird und eine Korrosionsgefahr an den Kesselstahlblechwandungen mit Sicherheit vermieden wird. Die mit der erfindungsgemäß wasserseitigen Beschichtung bewußt gewollte Wärmeleitungsverschlechterung durch die zweischichtig ausgebildeten Kesselwände hängt von der Wärmeleitzahl des verwendeten Beschichtungsmaterials, von der Beschichtungsdicke auf der Kesselwasserseite und von dem durch die Kesselwandungen gehenden Wärmestrom ab und kann je nach den Erfordernissen variiert werden und durch ein Material mit möglichst niedriger Wärmeleitzahl so hoch bemessen werden, daß selbst mit einer dünnen Beschichtungsdicke die jeweils gewünschte oder benötigte rauchgasseitige Wandtemperaturerhöhung eintritt. Beispielsweise kann die Beschichtung aus einem ausreichend hitzebeständigen Polyamid-Kunststoff bestehen, der eine Wärmeleitzahl von 0,3 oder weniger hat. Hierbei braucht die Beschichtungsdicke nur einen Bruchteil eines Millimeters zu betragen, um zu erreichen, daß bei einer Kesselwassertemperatur von zum Beispiel 25 bis 28 °C und bei einer bei Heizkesseln im Mittelwert üblichen Wärmestromdichte (spezifische Heizflächenbelastung) eine rauchgasseitige Wandtemperaturerhöhung von rund 25 °C eintritt, so daß die Stahlblechwandung auf der Rauchgasseite eine Oberflächentemperatur von rund 50 °C annimmt, die über der Taupunktsgrenze bei der Feuerung mit leichtem Heizöl liegt. In Nachschalt-Rauchgaskanälen von Heizkesseln liegt die Wärmestromdichte durchschnittlich bei etwa 12300 kcal pro Quadratmeter und pro Stunde. In der Brennkammer ist die Wärmestromdichte naturgemäß höher und liegt sie durchschnittlich bei 26600. Beispielsweise bei einer Wärmestromdichte von 26600, einer Kesselwassertemperatur von 25 °C und einer Wärmeleitzahl von 0,25 eines Polyamid-Kunststoffs ergibt sich aus der Formel für die Wärmeleitung durch eine Wand, daß mit einer Beschichtungsdicke von nur 0,3 mm eine Erhöhung der rauchgasseitigen Wandtemperatur um rund 32 °C auf rund 57 °C bewirkt wird und eintritt, die weit über der normalerweise vorkommenden Taupunktsgrenze liegt. Polyamid-Kunststoff kann auf die kesselwasserseitige Oberfläche der Kesselwandungen aufgespritzt werden und härtet anschließend in einem Ofen bei rund 200 °C aus, so daß die Beschichtung den beim Heizkesselbetrieb in den Kesselwandungen vorkommenden Temperaturen, die unter der Sicherheitsgrenze von 150 bis 180 °C für die Temperaturbeständigkeit der Beschichtung liegen, einwandfrei standhält. Ferner ist die Beschichtung, weil sie auf der Wasserseite der Kesselwandungen angebracht ist, auch gegen mechanische Beschädigungen beim rauchgasseitigen Reinigen des Heizkessels absolut geschützt, so daß die Beschichtung auch aus Email bestehen kann, die nicht nur im Gegensatz zu den bekannten rauchgasseitigen Emailüberzügen keiner Gefahr der Rißbildung durch hohe rauchgasseitige Temperaturwechsel ausgesetzt ist, sondern durch die wasserseitige Anordnung und Wärmeleitungsverschlechterung auch weit besser die Taupunktsunterschreitung und Schwitzwasserbildung auf der Rauchgasseite der Kesselwandungen verhindert. Email ist ebenfalls ein relativ schlecht wärmeleitendes Material mit einer Wärmeleitzahl kleiner als 1. Da die Wärmeleitzahl mit etwa 0,9 größer ist als bei Polyamid-Kunststoff, muß auch die Dicke der Emailbeschichtung größer sein. Bei einer Wärmestromdichte von 26600, einer Kesselwassertemperatur von 25 °C und einer Wärmeleitzahl von 0,9 für Email reicht ein wasserseitiger Emailüberzug von 1 mm Dicke aus, um zu gewährleisten, daß eine rauchgasseitige Wandtemperaturerhöhung von rund 30 °C eintritt und die Wandtemperatur mit rund 55 °C weit über der Taupunktsgrenze liegt.

Die Zeichnung zeigt ein Ausführungsbeispiel des erfindungsgemäßen Heizkessels in einem vertikalen Längsschnitt. Der Heizkessel enthält eine Brennkammer 1 und einen nachgeschalteten Rauchgaskanal 2, die von einem gemeinsamen Kesselwassermantel 3 umgeben und gekühlt sind. Alle rauchgasseitig von der Brennerflamme beziehungsweise den Rauchgasen bestrichenen wassergekühlten Stahlblechwandungen des Heizkessels sind auf der Kesselwasserseite mit einer Beschichtung 4 aus einem schlecht wärmeleitenden Material versehen, das gegenüber der Wärmeleitzahl der Stahlblechwandungen von etwa 48 nur eine Wärmeleitzahl keliner als 1 hat. Beispielsweise besteht die Beschichtung aus einem handelsüblichen Polyamid-Kunststoff, der eine Wärmeleitzahl von höchstens 0,3 hat. Die Schichtdicke braucht nur wenigstens etwa 0,3 mm und höchstens etwa 0,5 mm zu betragen, um rauchgasseitig eine Wandtemperaturerhöhung von rund 25 °C zu erhalten, die beim Betrieb des Heizkessels im Niedertemperaturbereich zu einem Überschreiten der Taupunktsgrenze führt.

## Patentansprüche

1. Heizkessel für Niedertemperatur-Heizungen mit einem eine Brennkammer für Brennerfeuerung und einen nachgeschalteten Rauchgaskanal umgebenden Kesselwassermantel, dadurch gekennzeichnet, daß die Stahlblechwandungen der Brennkammer und des Rauchgaskanals auf der Kesselwasserseite mit einer Beschichtung aus einem schlecht wärmeleitenden Material versehen sind, dessen Wärmeleitzahl kleiner als 1 ist.

2. Heizkessel nach Anspruch 1, dadurch gekennzeichnet, daß die Beschichtung aus einem ausreichend hitzebeständigen Kunststoff mit einer Wärmeleitzahl von 0,3 oder weniger besteht und eine Schichtdicke von etwa 0,2 bis etwa 0,5 mm aufweist.

3. Heizkessel nach Anspruch 1, dadurch gekennzeichnet, daß die Beschichtung aus einem wasserseitigen Emailüberzug mit einer Wärmeleitzahl von 0,9 oder weniger und einer Dicke von wenigstens etwa 0,8 bis 1 mm besteht.

## Claims

1. Boiler for low-temperature heating systems with a boiler water jacket surrounding a combustion chamber for burner firing and a subsequently placed flue gas passage, characterised in that the sheet steel walls of the combustion chamber and of the flue gas passage are provided on the boiler water side with a coating of a material of poor thermal conductivity, the coefficient of thermal conductivity of which is less than 1.

2. Boiler according to Claim 1, characterised in that the coating consists of a sufficiently refractory synthetic plastics material having a coefficient of thermal conductivity of 0.3 or less, and has a layer thickness of about 0.2 to about 0.5 mm.

3. Boiler according to Claim 1, characterised in that the coating consists of an enamel coat on the water side with a coefficient of thermal conductivity of 0.9 or less and a thickness of at least about 0.8 to 1 mm.

## Revendications

1. Chaudière pour le chauffage à bsese température, qui comporte une chemise d'eau entourant une chambre de combustion pour chauffage par brûleurs et un conduit d'évccuation des fumées faisant suite à cette chambre, caractérisée en ce que les parois en tôle d'acier de la chambre de combustion et du conduit d'évacuation des fumées sont recouvertes, du côté de la chemise d'eau, par un revêtement constitué par un matériau mauvais conducteur de la chaleur, dont le coefficient de conductibilité calorifique est inférieur à 1.

2. Chaudière selon la revendication 1, caractérisée en ce que le revêtement est constitué par une matière plastique résistant suffisamment à la chaleur et ayant un coefficient de conductibilité calorifique de 0,3 ou moins, et une épaisseur de 0,2 à 0,5 mm environ.

3. Chaudière selon la revendication 1, caractérisée en ce que le revêtement est constitué par une couche d'émail déposée du côté de l'eau de chaudière et ayant un coefficient de conductibilité calorifique de 0,9 ou moins, et une épaisseur d'au moins 0,8 à 1 mm.
